# EUROPÄISCHE PATENTSCHRIFT

(11) **EP 1 581 347 B1**
(45) Veröffentlichungstag und Bekanntmachung des Hinweises auf die Patenterteilung: **25.02.2009**
(21) Anmeldenummer: 03813057.1
(22) Anmeldetag: 17.12.2003
(51) Int. Cl.: B05D 7/24

(54) **SUBSTRAT MIT EINER POLAREN PLASMAPOLYMERISIERTEN SCHICHT**
SUBSTRATE COMPRISING A POLAR PLASMA-POLYMERISED COATING
SUBSTRAT ENDUIT D'UNE COUCHE POLAIRE A POLYMERISATION PLASMA

(30) Priorität: 17.12.2002 CH 215102
(43) Veröffentlichungstag der Anmeldung: 05.10.2005
(73) Patentinhaber: Wipf AG, 8604 Volketswil (CH)
(72) Erfinder: MOSER, Eva, Maria, CH-8224 Löhningen (CH); HOPP, Heidi, CH-5627 Besenbüren (CH)
(74) Vertreter: Betten & Resch
(86) Internationale Anmeldenummer: PCT/CH2003/000822
(87) Internationale Veröffentlichungsnummer: WO 2004/054728

(56) Entgegenhaltungen:
- EP-A- 0 285 870
- EP-A- 0 739 655
- WO-A-01/55489
- WO-A-99/39842
- DE-A- 3 908 418
- DE-A- 10 053 555
- DE-A- 19 953 667
- US-A- 4 132 829
- US-A- 4 465 738
- US-A- 4 598 022
- US-A- 4 980 196
- US-A- 6 007 875

## Beschreibung

Die Erfindung bezieht sich auf ein Verfahren zum Beschichten von Substraten mit einer polaren plasmapolymerisierten Schicht einer Dicke im Nanometerbereich, welche langzeitstabile, multifunktionale Eigenschaften aufweist, wobei das Prozessgas wenigstens je eine auch substituierte Kohlenwasserstoffverbindung und wenigstens ein anorganisches Gas enthält. Weiter betrifft die Erfindung ein nach diesem Verfahren hergestelltes beschichtetes Substrat und dessen Verwendung.

Es ist seit einiger Zeit bekannt, Substrate aller Art mit einer dünnen plasmapolymerisierten Schicht zu überziehen. Die ursprünglich schlechte Haftung von Farben, Lack usw. auf dem Substrat und/oder die schlechte Benetzbarkeit des Substrats konnte mit der Einführung von Niederdruckplasma-Verfahren verbessert werden, insbesondere auch bezüglich der Langzeitwerte. Die Beschichtung von Substraten, insbesondere auch von flexiblen polymeren Substraten, erfolgt unter anderem mit Blick auf die Oberflächenbeschaffenheit. Oft ist es auch erforderlich, das Substrat chemisch, physikalisch und/oder mechanisch zu schützen. Wenn die plasmapolymerisierte Schicht mehrere Funktionen gleichzeitig zu übernehmen hat, wird von einer multifunktionalen Schicht gesprochen.

Aus der US 4465738 A ist ein organisches Substrat und ein Verfahren mit einer Beschichtung bekannt, die aus einer Unterschicht aus einem plasmapolymerisierten Alkan, beispielsweise Methan, und einer Oberschicht aus einer plasmapolymerisierten polaren organischen Komponente besteht. Die Beschichtung zeichnet sich durch eine verbesserte Benetzbarkeit und Hydrophilie aus.

Ein Durchbruch ist mit der WO 99/39842 A1 gelungen. Zur Herstellung einer polaren Beschichtung mittels Plasmapolymerisation werden wasserfreie Prozessgase eingesetzt, wodurch bei diesem Einsatz mit mindestens je einer auch substituierten Kohlenstoffwasserverbindung mit bis zu 8 C-Atomen und einem organischen Gas eine bisher nicht erreichte Langzeitstabilität erreicht werden kann. Die Plasmabeschichtung weist eine initiale Oberflächenspannung von wenigstens 45 mN/m auf, welche während mindestens einem Jahr etwa unverändert bleibt. Die Schichtdicken liegen in der Regel unter 100 nm, sind also im Nanometerbereich. Zur Durchführung des Verfahrens sind gemäss dem die Seiten 5 und 6 der WO 99/39842 A1 überbrückenden Absatz alle Niederdruckplasma-Verfahren geeignet beispielsweise bei einem Druck von 1.6 x 10⁻² mbar. Eine Serie von Beispielen ist in Tabelle 1 der WO 99/39842 A1 zusammengefasst. Die Verwendung dieser polaren, langzeitstabilen Schichten ist infolge der Haftvermittlung, d. h. der verbesserten Adhäsion gegenüber polaren Substanzen und Materialien, ausserordentlich vielfältig, besonders zu erwähnen ist die Bedruckbarkeit, der Kratzschutz, eine Antifog-Wirkung und die Verschweissbarkeit.

Die US 4980196 offenbart ein Verfahren zur Verbesserung der Korrosionsfestigkeit von Stahl mit Hilfe einer Plasmabeschichtung. Hierbei wird ein Stahlsubstrat mit einem dünnen Organosilanfilm beschichtet. Dieses Dokument geht nicht auf die Frage der Beschichtung anderer Substrate ein, und offenbart ferner nicht die Herstellung einer zweischichtigen Beschichtung.

Der vorliegenden Patentanmeldung liegt die Aufgabe zugrunde, ein Verfahren zum Beschichten von Substraten verschiedenster Art mit einer plasmapolymerisierten Schicht und ein Erzeugnis der eingangs genannten Art zu schaffen, welche auch bei erweiterter Substratbasis die Eigenschaften nochmals verbessern, insbesondere die Adhäsion auf der plasmapolymerisierten Schicht und dieser Schicht auf dem Substrat erhöhen.

In bezug auf das Verfahren wird die Aufgabe erfindungsgemäss dadurch gelöst, dass
- in einer ersten Zone oder Stufe mit Prozessgasen, die wenigstens eine Kohlenwasserstoffverbindung, wenigstens eine Kohlenwasserstoffverbindung mit stickstoffhaltigen oder stickstoff- und sauerstoffhaltigen funktionellen Gruppen und/oder wenigstens ein stickstoffhaltiges oder ein stickstoff- und sauerstoffhaltiges anorganisches Gas enthalten,
- in einer zweiten Zone oder Stufe mit stickstofffreien Prozessgasen, die wenigstens eine Kohlenwasserstoffverbindung, wenigstens eine Kohlenwas-serstoffverbindung mit sauerstoffhaltigen funktionellen Gruppen und/oder wenigstens ein sauerstoffhaltiges anorganisches Gas enthalten,
beschichtet wird. Spezielle und weiterbildende Ausführungsformen des Verfahrens sind Gegenstand von abhängigen Patentansprüchen.

Mit dem erfindungsgemässen Verfahren sind unter Verwendung von effizienten Gasgemischen, welche unabhängig vom Druckbereich und von der Entladungsart anwendbar sind, langzeitstabile, plasmapolymerisierte polare Schutzschichten möglich. Es wird ein Weg für die Kombination von mehreren Schichten für multifunktionale Eigenschaften aufgezeigt. Bei mehr als zwei Schichten ist erfindungswesentlich, dass die direkt auf dem Substrat abgeschiedene Schicht stickstoffhaltig, die oberste Schicht stickstofffrei, aber sauerstoffhaltig ist.

Polare Plasmaschichten, welche sauerstoff- und/oder stickstoffhaltige funktionelle Gruppen enthalten, können schon bei weit höheren Drucken als in Niederdruckverfahren üblich hergestellt werden, u. a. weil ein gewisser Anteil von Luft den Prozessen nicht schadet, sondern sogar dienlich sein kann, ist ein Druckbereich bis 1000 mbar möglich. Unter diesen Voraussetzungen können praktisch alle bekannten Plasmabeschichtungstechniken, für planare oder dreidimensionale Werkstücke, eingesetzt werden.

Die erfindungsgemässe Plasmaschicht kann nahezu beliebig einem Produktionsschritt vorgeschaltet oder nachgeschaltet werden, gleichgültig ob das Werkstück bereits in einer Vakuumkammer eingeschleust wurde und anschliessend z. B. eine Metallisierung stattfindet oder ob es sich um eine bei Atmosphärendruck stattfindende haftvermittelnde Beschichtung vor einer Bedruckung handelt. Weiter kann das Werkstück direkt als Antifog-Funktionsschicht verwendet werden.

Die Oberfläche der plasmabeschichteten Werkstücke kann glatter sein als das unbehandelte Substrat. Sanftere Oberflächenkonturen begünstigen die Oberflächenbenetzung und damit den hier wesentlichen Antifog-Effekt. Die stickstoffhaltigen Prozessgase der ersten Zone oder Stufe bewirken einerseits eine gute Verankerung der Plasmaschicht auf dem Substrat und können andererseits je nach Steuerung der Prozessparameter (Leistung, Gasgemisch) die Oberfläche mehr oder weniger ausgeprägt glätten und/oder strukturieren, bzw. zu modulieren. Für diesen Effekt ist in erster Linie die ätzende Wirkung von aggressiven Gasen, wie z.B. Lachgas, Ammoniak und Sauerstoff massgebend, insbesondere wenn diese Gase mit erhöhtem Anteil zudosiert werden.

XPS (Röntgen-Photoelektronen-Spektroskopie)-Messungen belegen, bzw. bestätigen die erwartete Anreicherung mit Sauerstoff und Stickstoff und die Einbindung von Sauerstoff, insbesondere als Hydroxyl-, Carbonyl- oder Carboxyl (Ester) - Gruppen.

Die erfindungsgemäss abgeschiedenen plasmapolymerisierten Schichten zeichnen sich durch ihre steuerbare Multifunktionalität aus, durch Variation von Parametern kann die Plasmaschicht der jeweiligen Anwendung angepasst werden. Allen erfindungsgemäss hergestellten plasmapolymerisierten Schichten ist die Langzeitstabilität gemeinsam. Eine weitere, meist erforderliche Eigenschaft ist eine dauerhafte hohe Oberflächenspannung der plasmapolymerisierten polaren Schichten, welche dadurch hydrophil sind, was auch eine gute Haftvermittlung gegenüber Dispersionsfarben bedeutet. Weitere Beispiele für die Multifunktionalität der polaren Schichten sind die erwähnte Antifog-Wirkung, die Ausbildung einer Kratzschutzschicht, einer Barriereschicht gegenüber Additiven, Gasen und Flüssigkeiten, welche einerseits aus dem Substrat an die Oberfläche migrieren oder von der Umgebung an der Oberfläche abgelagert werden können, oder einer Flammschutzschicht.

Die plasmapolymerisierten Schichten werden bevorzugt bei einem Prozessdruck p zwischen 10⁻³ und 1000 mbar, insbesondere zwischen 0,1 und 500 mbar, abgeschieden. Der Prozessdruck liegt aus den erwähnten Gründen bedeutend höher als bei vergleichbaren üblichen Verfahren, insbesondere auch als nach der WO 99/39842. Zweckmässig wird der Plasmareaktor vorgängig bis zu einem Basisdruck, der tiefer ist als der Prozessdruck liegt, vorzugsweise wenigstens etwa zehnmal tiefer, abgepumpt, anschliessend mit Prozessgas gefüllt. Nach einem Beschichtungsprozess unterhalb 1000 mbar wird der Plasmareaktor mit beispielsweise Luft, Stickstoff oder Argon geflutet, bis der Normaldruck erreicht ist und der Reaktor geöffnet werden kann. Das Fluten mit Argon ist für die meisten Prozesse zu teuer, Luft ist dafür meistens ausreichend.

Die organische Verbindung im Prozessgas kann eine reine Kohlenwasserstoffverbindung oder eine Kohlenwasserstoffverbindung mit substituierten funktionellen Gruppen sein, insbesondere sauerstoff- und/oder stickstoffhaltige polare funktionelle Gruppen.

Die Kohlenwasserstoffverbindungen selbst können verschiedenster Natur sein:
- Alkane, beispielsweise Methan, Ethan, Propan
- Alkene, beispielsweise Ethylen, Propylen
- Alkine, beispielsweise Acethylen
- Polyene, d.h. Kohlenwasserstoffe mit mehreren Doppelbindungen
jeweils in aliphatischer, alicyclischer oder aromatischer Ausbildung, ohne oder mit Verzweigung/en.

Als schichtbildendes Prozessgas wird insbesondere Acethylen (C₂H₂, Ethin) verwendet, die anderen Prozessgase steuern die funktionalen Gruppen bei und können dadurch auch atomare Lagen von der Oberfläche abtragen.

Die Kohlenwasserstoffe können, wie erwähnt, mit Halogenen, wie Chlor und/oder Fluor, oder mit funktionellen polaren Gruppen substituiert sein. Beispiele von funktionellen polaren Gruppen sind Hydroxyl-, Carbonyl-, Carboxylsäure-, Carboxylester-, Amin-, Imin-, Amid- und/oder conjugierte Nitrilgruppen.

Bei einer Zumischung von siliziumhaltigen Prozessgasen werden in der Unter- und/oder Oberschicht zusätzlich SiOₓ-haltige funktionelle Gruppen erzeugt und dadurch der Sauerstoffgehalt erhöht. Dabei können auch teilweise C-Atome durch Si-Atome ersetzt werden.

Sowohl für substituierte als auch für nicht substituierte Kohlenwasserstoffverbindungen ist es vorteilhaft, wenn die Moleküle bis maximal acht C-Atome enthalten.

Die anorganische Komponente der Prozessgase umfasst vorteilhaft Sauerstoff, Kohlenstoffdioxid, Kohlenstoffmonoxid, Stickstoff, NOx, Ammoniak, Wasserstoff, wenigstens ein Halogen und/oder wenigstens ein Edelgas, ist jedoch vorzugsweise wasserfrei.

Die Prozessgase für die Abscheidung der Unter- und Oberschicht unterscheiden sich grundsätzlich nur bezüglich des Stickstoff- und/oder Sauerstoffgehalts.

Die erfindungsgemässe zweistufige Beschichtung ist insbesondere auch für Lebensmittelverpackungen angezeigt. Es hat sich herausgestellt, dass stickstoffhaltige Gase unter Bildung einer CN-Bindung die Substratoberfläche reinigen. Dies führt zudem zu einer besseren Verankerung der funktionellen polaren Gruppen, was wiederum eine höhere chemische Beständigkeit zur Folge hat. Auf dieser Unterschicht, welche auch sehr dünn sein kann, z. B. etwa 0,3 nm, wird noch eine stickstofffreie, sauerstoffhaltige Oberschicht abgeschieden, damit die stickstoffhaltige Schicht nicht in Kontakt mit Lebensmitteln oder anderen stickstoffempfindlichen Objekten kommen kann.

Für das Abscheiden einer Unter- und einer Oberschicht werden vorteilhaft zwei Plasmaquellen eingesetzt. Bei der ersten Zone/Plasmaquelle wird beispielsweise ein stickstoff-sauerstoff-kohlenwasserstoffhaltiges Gasgemisch zugeführt und eine Unterschicht auf das Substrat abgeschieden. Mit der zweiten Zone/Plasmaquelle wird aus einem stickstofffreien, sauerstoff-kohlenwasserstoffhaltigen Prozessgasgemisch eine Oberschicht auf die Unterschicht abgeschieden. Plasmakammern mit zwei Plasmaquellen, wie sie hier verwendet werden, sind dem Fachmann bekannt.

Nach einer weiteren Variante kann eine einzige Plasmaquelle eingesetzt und zuerst das stickstoff-kohlenwasserstoffhaltige oder stickstoff-sauerstoff-kohlenwasserstoffhaltige Gasgemisch, beim zweiten Durchlauf das sauerstoff-kohlenwasserstoffhaltige Prozessgasgemisch eingeleitet werden.

In Bezug auf das Erzeugnis wird die Aufgabe erfindungsgemäss dadurch gelöst, dass eine plasmapolymerisierte polare Schicht im Nanometerbereich als eine auf das Substrat aufgebrachte stickstoffhaltige Unterschicht und eine darauf aufgebrachte stickstofffreie, sauerstoffhaltige polare Oberschicht aufgetragen ist. Spezielle und weiterbildende Ausführungsformen des Erzeugnisses ergeben sich aus den abhängigen Patentansprüchen.

Die stickstoffhaltige Unterschicht hat vorzugsweise einen Anteil von 40 bis 90% der gesamten Schichtdicke, die polare Oberschicht einen Anteil von 60 bis 10% der gesamten Schichtdicke, vorzugsweise je etwa 50%. Die gesamte Schichtdicke liegt bevorzugt im Bereich von 1 bis 100 nm. Die beschichteten Substrate sind miteinander verschweissbar.

In einer Schicht, mit einer Unter- und Oberschicht aus Kohlenwasserstoffverbindungen mit sauerstoffhaltigen funktionellen Gruppen liegt das Sauerstoff/Kohlenstoff-Verhältnis vorzugsweise im Bereich von je 0,03 bis 0,8, in der Unterschicht liegt das Verhältnis Stickstoff / Kohlenstoff im gleichen Bereich.
Die polare Oberschicht hat, gemittelt in den obersten etwa 2 nm, d.h. an der Oberfläche, bevorzugt ein Sauerstoff / Kohlenstoff - Verhältnis von 0,2 bis 0,6, vorzugsweise von 0,3 bis 0,5 und eine dauerhafte Oberflächenspannung von wenigstens 50 mN/m. An der Oberfläche der Oberschicht können den Sauerstoffgehalt heraufsetzende Carboxylgruppen gebildet werden. Mit der hohen Oberflächenspannung ist insbesondere eine gute Antifog-Wirkung gewährleistet, insbesondere mit einer geeigneten Oberflächentopographie.

Die erfindungsgemässe Schicht lässt sich auf alle Arten von Substraten abscheiden, beispielsweise auf polymere, glasartige, keramische, metallische oder natürliche Oberflächen, insbesondere auf ein Polycarbonat, Polyethylenterephthalat, Polypropylen, Polyethylen, Polyamid, Fluoropolymere, Wolle, Baumwolle, Seide, Glas, Keramik oder auch Kompositwerkstoffe oder Verbundwerkstoffe, alle Materialien (auch natürliche) in Form von Folien, Formkörpern, Behältern, Textilien, Vliesstoffen, Membranen, Granulatkörnern, Pulver, Fasern, Gittern und Garnen, Behältern sowie auch in Form beschichteten oder aktivierten bzw. behandelten Oberflächen von Materialien aller Art.

Ein erfindungsgemässes Erzeugnis wird anhand eines in Fig. 1 schematisch dargestellten Schichtaufbaus näher erläutert. Diese Figur zeigt ein beschichtetes Substrat 10 mit einem Substrat 12, einer Unterschicht 14 und einer Oberschicht 16. Die beiden polaren plasmapolymerisierten Schichten 14, 16 haben vorliegend eine gesamte Dicke d von vorliegend etwa 10 nm. Die Unterschicht 14 ist stickstoffhaltig, sie weist eine ausgezeichnete Adhäsion zum Substrat 12 auf. Nachteilig könnte sich eine mögliche Aminbildung wegen der Unterschicht 14 auswirken. Dieser Nachteil wird durch die sauerstoffhaltige, jedoch stickstoffarme bis stickstofffreie Oberschicht 16 verhindert.

### Beispiel: Multischichtabscheidung mit einer Miktrowellenentladung

Es wird eine dünne Unterschicht 14 auf ein Substrat 12 mit einer Mikrowellenquelle bei 2.45 GHz abgeschieden, unter Verwendung eines Prozessgasgemisches aus Azethylen, Kohlendioxid, Lachgas und Argon, welches in der ersten Zone bei der Plasmaquelle oder bei der ersten Plasmaquelle eingeführt wird. In der zweiten Zone bzw. der zweiten Plasmaquelle wird das Gasgemisch Azethylen, Kohlendioxid und Argon eingeführt, um die Oberschicht zu erzeugen. Mit einem Druckbereich von 0.01 bis 320 mbar und einem Leistungsbereich von 60 bis 2000 Watt wurden so auf den Substraten Polyester, Polypropylen und Polyethylen Oberflächenspannungen von 54 bis 75 mN/m erreicht, welche einen polaren Anteil von 23 bis 51 mN/m aufweisen und mit einem Sauerstoff zu Kohlenstoff Verhältnis von 0.3 bis 0.5 und einem Carboxyl- zu Carbonylgruppen Verhältnis von 0.2 bis 1.2 charakterisiert sind. Die Oberflächenspannung kann unter anderem auch über die Vorschubgeschwindigkeit gesteuert werden. Das Verhältnis Sauerstoff zu Kohlenstoff und das Verhältnis der Carboxyl- zu Carbonyl-Gruppen in den obersten Atomlagen der abgeschiedenen Schichten wurde mit der oberflächenempfindlichen XPS (Photoelektronen Spektroskopie) ermittelt.

Die gleichen Schichteigenschaften können auch mit allen anderen Entladungsarten mit jeweils Anregungsfrequenzen von Null bis 20 GHz und jeweils mit oder ohne Magnetfeldunterstützung erreicht werden. Beispielhaft erwähnt werden DBDs (Dielectric Barrier Discharges), Niederdruck bis Atmosphärendruck-Glimmentladungen, APNEDs (Atmospheric Pressure Non-Equilibrium Discharges), Surface Discharges, Plasmadüsen und Plasmabreitstrahlbrenner.

## Patentansprüche

1. Verfahren zum Beschichten von Substraten (12) mit einer polaren plasmapolymerisierten Schicht einer Dicke (d) im Nanometerbereich, welche langzeitstabile, multifunktionale Eigenschaften aufweist, wobei das Prozessgas wenigstens je eine auch substituierte Kohlenwasserstoffverbindung und wenigstens ein anorganisches Gas enthält,
**dadurch gekennzeichnet, dass**
- in einer ersten Zone oder Stufe mit Prozessgasen, die wenigstens eine Kohlenwasserstoffverbindung, wenigstens eine Kohlenwasserstoffverbindung mit stickstoffhaltigen oder stickstoff- und sauerstoffhaltigen funktionellen Gruppen und/oder wenigstens ein stickstoffhaltiges oder ein stickstoff- und sauerstoffhaltiges anorganisches Gas enthalten,
- in einer zweiten Zone oder Stufe mit stickstofffreien Prozessgasen, die wenigstens eine Kohlenwasserstoffverbindung, wenigstens eine Kohlenwasserstoffverbindung mit sauerstoffhaltigen funktionellen Gruppen und/oder wenigstens ein sauerstoffhaltiges anorganisches Gas enthalten,
beschichtet wird.

2. Verfahren nach Anspruch 1, **dadurch gekennzeichnet, dass** mit einem Prozessdruck (p) von 10⁻³ ≤ p ≤ 1000 mbar, vorzugsweise 0,1 ≤ p ≤ 500 mbar, beschichtet wird.

3. Verfahren nach Anspruch 1 oder 2, **dadurch gekennzeichnet, dass** mit Prozessgasen, die als organische Komponenten Kohlenwasserstoffverbindungen mit bis zu maximal acht C-Atomen, und als anorganische Komponenten Sauerstoff, Stickstoff, Wasserstoff, Kohlenstoffdioxid, Kohlenmonoxid, Stickoxide, Ammoniak, wenigstens ein Halogen und/oder wenigstens ein Edelgas enthalten, beschichtet wird.

4. Verfahren nach einem der Ansprüche 1 bis 3, **dadurch gekennzeichnet, dass** die Unter- und/oder Oberschicht (14, 16) mit zusätzlichen siliziumhaltigen Prozessgasen abgeschieden wird.

5. Verfahren nach einem der Ansprüche 1 bis 4, **dadurch gekennzeichnet, dass** mit einem Prozessgas, das aliphatische, alicyclische und/oder aromatische Kohlenwasserstoffverbindungen, vorzugsweise mit funktionellen polaren Gruppen, wie Hydroxyl-, Carbonyl-, Carboxylsäure-, Carboxylester-, Amin-, Imin-, Amid- und/oder conjugierten Nitrilgruppen, enthält, beschichtet wird.

6. Verfahren nach einem der Ansprüche 1 bis 5, **dadurch gekennzeichnet, dass** die stickstoffhaltige oder stickstoff- und sauerstoffhaltige Unterschicht (14) mit einer ersten Plasmaquelle, die sauerstoffhaltige Oberschicht (16) mit einer zweiten Plasmaquelle, oder die Unterschicht (14) und die Oberschicht (16) aus derselben Plasmaquelle mit an verschiedenen Zonen eingespeisten oder alternierenden Prozessgasen aufgetragen wird.

7. Beschichtetes Substrat (10) mit wenigstens zwei mittels Plasmapolymerisation abgeschiedenen, multifunktionalen Schichten (14, 16) und aus Kohlenwasserstoffverbindungen,
**dadurch gekennzeichnet, dass**
eine plasmapolymerisierte polare Schicht (14,16) im Nanometerbereich als eine auf das Substrat (12) aufgebrachte stickstoffhaltige Unterschicht (14) und eine darauf aufgebrachte stickstofffreie, sauerstoffhaltige polare Oberschicht (16) aufgetragen ist.

8. Beschichtetes Substrat (10) nach Anspruch 7, **dadurch gekennzeichnet, dass** die stickstoffhaltige oder stickstoff- und sauerstoffhaltige Unterschicht (14) einen Anteil von 40 bis 90%, insbesondere etwa 50%, der gesamten Schichtdicke (d) und die Oberschicht (16) einen Anteil von 60 bis 10% insbesondere etwa 50%, der gesamten Schichtdicke (d) hat, wobei die Schichtdicke vorzugsweise 1 bis 100 nm beträgt.

9. Beschichtetes Substrat (10) nach Anspruch 7 oder 8, **dadurch gekennzeichnet, dass** das in der plasmapolymerisierten polaren Schicht (14,16) aus substituierten Kohlenwasserstoffverbindungen vorliegende Stickstoff/ Kohlenstoff- und/oder das Sauerstoff/Kohlenstoff-Verhältnis im Bereich von je 0,03 bis 0,8 liegt, in der Unterschicht (14) das Stickstoff-/Kohlenstoffverhältnis im gleichen Bereich.

10. Beschichtetes Substrat (10) nach einem der Ansprüche 7 bis 9, **dadurch gekennzeichnet, dass** die polare Oberschicht (16), gemittelt in den obersten etwa 2 nm, ein Kohlenstoff/Sauerstoffverhältnis von 0,2 bis 0,6, vorzugsweise von 0,3 bis 0,5, und eine dauerhafte Oberflächenspannung von vorzugsweise wenigstens 50 mN/m hat.

11. Beschichtetes Substrat (10) nach einem der Ansprüche 7 bis 10, **dadurch gekennzeichnet, dass** es auch mit plasmapolymerisierter polarer Schicht (14, 16) verschweissbar ist.

12. Verwendung des beschichteten Substrats (10) nach einem der Ansprüche 7 bis 11 als haftvermittelnde Schicht (14, 16) für ein beliebiges polares Material oder eine beliebige Substanz, als Lebensmittelverpackung oder als Antifog-Schicht.

13. Verwendung des beschichteten Substrats (10) nach Anspruch 12 für eine Antifog-Schicht, insbesondere im Lebensmittelbereich.

14. Verwendung des beschichteten Substrats (10) nach Anspruch 12 als Schutzschicht gegen Migrationen an die Oberfläche, als beidseitig wirkende Barriere für Gase, Additive und Flüssigkeiten, als Degradationsschutz und/oder Kratzschutzschicht.

## Claims

1. Process for coating substrates (12) with a polar plasma-polymerised coating of thickness (d) in the nanometre range having long-term stability and multifunctional properties, wherein the process gas contains at least one optionally substituted hydrocarbon compound and at least one inorganic gas,
**characterised in that** coating is performed
- in a first zone or stage with process gases containing at least one hydrocarbon compound, at least one hydrocarbon compound having nitrogen-containing or nitrogen- and oxygen-containing functional groups and/or at least one nitrogen-containing or nitrogen- and oxygen-containing inorganic gas,
- in a second zone or stage with nitrogen-free process gases containing at least one hydrocarbon compound, at least one hydrocarbon compound having oxygen-containing functional groups and/or at least one oxygen-containing inorganic gas.

2. Process according to claim 1, **characterised in that** coating is performed with a process pressure (p) of 10⁻³ ≤ p ≤ 1000 mbar, preferably 0.1 ≤ p ≤ 500 mbar.

3. Process according to claim 1 or 2, **characterised in that** coating is performed with process gases which contain hydrocarbon compounds having up to a maximum of eight C atoms as organic components and oxygen, nitrogen, hydrogen, carbon dioxide, carbon monoxide, nitrogen oxides, ammonia, at least one halogen and/or at least one noble gas as inorganic components.

4. Process according to one of claims 1 to 3, **characterised in that** the undercoat and/or topcoat (14, 16) are deposited with additional silicon-containing process gases.

5. Process according to one of claims 1 to 4, **characterised in that** coating is performed with a process gas containing aliphatic, alicyclic and/or aromatic hydrocarbon compounds, preferably having functional polar groups such as hydroxyl, carbonyl, carboxylic acid, carboxylic ester, amine, imine, amide and/or conjugated nitrile groups.

6. Process according to one of claims 1 to 5, **characterised in that** the nitrogen-containing or nitrogen- and oxygen-containing undercoat (14) is applied with a first plasma source, the oxygen-containing topcoat (16) with a second plasma source, or the undercoat (14) and the topcoat (16) from the same plasma source with process gases introduced in different zones or with alternating process gases.

7. Coated substrate (10) having at least two multifunctional coats (14, 16) deposited by means of plasma polymerisation and consisting of hydrocarbon compounds,
**characterised in that** a plasma-polymerised polar coat (14, 16) in the nanometre range is applied as a nitrogen-containing undercoat (14) applied to the substrate (12) and a nitrogen-free, oxygen-containing polar topcoat (16) applied on top.

8. Coated substrate (10) according to claim 7, **characterised in that** the nitrogen-containing or nitrogen- and oxygen-containing undercoat (14) makes up a proportion of 40 to 90%, in particular about 50%, of the total coating thickness (d) and the topcoat (16) makes up a proportion of 60 to 10%, in particular about 50%, of the total coating thickness (d), the coating thickness being preferably 1 to 100 nm.

9. Coated substrate (10) according to claim 7 or 8, **characterised in that** the nitrogen/carbon and/or the oxygen/carbon ratio in the plasma-polymerised polar coating (14, 16) consisting of substituted hydrocarbon compounds is in the range from 0.03 to 0.8 and the nitrogen/carbon ratio in the undercoat (14) is in the same range.

10. Coated substrate (10) according to one of claims 7 to 9, **characterised in that** the polar topcoat (16), taken as an average in the uppermost approximately 2 nm, has a carbon/oxygen ratio of 0.2 to 0.6, preferably 0.3 to 0.5, and a permanent surface tension of preferably at least 50 mN/m.

11. Coated substrate (10) according to one of claims 7 to 10, **characterised in that** it can be welded even with the plasma-polymerised polar coating (14, 16).

12. Use of the coated substrate (10) according to one of claims 7 to 11 as an anchoring coating (14, 16) for any polar material or any substance, as food packaging or as an antifogging coating.

13. Use of the coated substrate (10) according to claim 12 for an antifogging coating, particularly in the food sector.

14. Use of the coated substrate (10) according to claim 12 as a protective coating to prevent migration to the surface, as a barrier with double-sided activity for gases, additives and liquids, as an anti-degradation coating and/or a scratch protection coating.

## Revendications

1. Procédé de revêtement de substrats (12) avec une couche polaire polymérisée par plasma, ayant une épaisseur (d) dans la plage du nanomètre, qui présente des propriétés multifonctionnelles stables à long terme, le gaz de procédé contenant au moins un composé hydrocarboné le cas échéant substitué et au moins un gaz inorganique, **caractérisé en ce que**
- dans une première zone ou étape, le revêtement se fait avec des gaz de procédé qui contiennent au moins un composé hydrocarboné, au moins un composé hydrocarboné avec des groupes fonctionnels contenant de l'azote ou bien de l'azote et de l'oxygène, et/ou au moins un gaz inorganique contenant de l'azote ou bien de l'azote et de l'oxygène,
- dans une deuxième zone ou étape, le revêtement se fait avec des gaz de procédé dépourvus d'azote qui contiennent au moins un composé hydrocarboné, au moins un composé hydrocarboné avec des groupes fonctionnels contenant de l'oxygène et/ou au moins un gaz inorganique contenant de l'oxygène.

2. Procédé selon la revendication 1, **caractérisé en ce que** le revêtement se fait sous une pression de procédé (p) de 10⁻³ ≤ p ≤ 1000 mbar, de préférence 0,1 ≤ p ≤ 500 mbar.

3. Procédé selon la revendication 1 ou la revendication 2, **caractérisé en ce que** le revêtement se fait avec des gaz de procédé qui contiennent en tant que composants organiques des composés hydrocarbonés contenant au maximum huit atomes de carbone et en tant que composants inorganiques de l'oxygène, de l'azote, de l'hydrogène, du dioxyde de carbone, du monoxyde de carbone, des oxydes d'azote, de l'ammoniac, au moins un halogène et/ou au moins un gaz rare.

4. Procédé selon l'une des revendications 1 à 3, **caractérisé en ce que** la couche inférieure et/ou la couche supérieure (14, 16) est déposée avec des gaz de procédé additionnels contenant du silicium.

5. Procédé selon l'une des revendications 1 à 4, **caractérisé en ce que** le revêtement se fait avec un gaz de procédé qui contient des composés hydrocarbonés aliphatiques, alicycliques et/ou aromatiques, de préférence avec des groupes fonctionnels polaires tels que des groupes hydroxyle, carbonyle, acide carboxylique, carboxylate, amine, imine, amide et/ou des groupes nitrile conjugués.

6. Procédé selon l'une des revendications 1 à 5,
**caractérisé en ce que** la couche inférieure (14) contenant de l'azote ou contenant de l'azote et de l'oxygène est déposée avec une première source de plasma, la couche supérieure (16) contenant de l'oxygène est déposée avec une deuxième source de plasma, ou bien la couche inférieure (14) et la couche supérieure (16) sont déposées avec la même source de plasma avec des gaz de procédé alimentés dans des zones différentes ou de manière alternée.

7. Substrat revêtu (10) avec au moins deux couches multifonctionnelles (14, 16) déposées par polymérisation par plasma et à base de composés hydrocarbonés, **caractérisé en ce qu'**une couche polaire polymérisée par plasma (14, 16) dans la plage du nanomètre est déposée sous la forme d'une couche inférieure (14) contenant de l'azote appliquée sur le substrat (12) et, déposée par dessus celle-ci, d'une couche polaire (16) dépourvue d'azote et contenant de l'oxygène.

8. Substrat revêtu (10) selon la revendication 7,
**caractérisé en ce que** la couche inférieure (14) contenant de l'azote ou bien de l'azote et de l'oxygène représente de 40 à 90%, en particulier environ 50%, de l'épaisseur de couche totale (d) et la couche supérieure (16) représente de 60 à 10%, en particulier environ 50%, de l'épaisseur de couche totale (d), l'épaisseur de couche se situant de préférence dans la plage de 1 à 100 nm.

9. Substrat revêtu (10) selon la revendication 7 ou la revendication 8, **caractérisé en ce que** le rapport azote/carbone et/ou le rapport oxygène/carbone présent dans la couche polaire polymérisée par plasma (14, 16) à base de composés hydrocarbonés substitués se situent respectivement dans la plage de 0,03 à 0,8 et, dans la couche inférieure (14), le rapport azote/carbone se situe dans la même plage.

10. Substrat revêtu (10) selon l'une des revendications 7 à 9, **caractérisé en ce que** la couche supérieure polaire (16) présente, moyenné dans approximativement les 2 nm supérieurs, un rapport carbone/oxygène dans la plage de 0,2 à 0,6, de préférence de 0,3 à 0,5, et une tension de surface permanente de préférence au moins égale à 50 mN/m.

11. Substrat revêtu (10) selon l'une des revendications 7 à 10, **caractérisé en ce qu'**il peut également être soudé à une couche polaire polymérisée par plasma (14, 16).

12. Utilisation du substrat revêtu (10) selon l'une des revendications 7 à 11 comme couche adhésive (14, 16) pour un matériau polaire quelconque ou pour une substance quelconque, comme emballage alimentaire ou comme couche antibuée.

13. Utilisation du substrat revêtu (10) selon la revendication 12 pour une couche antibuée, en particulier dans le domaine alimentaire.

14. Utilisation du substrat revêtu (10) selon la revendication 12 comme couche de protection contre les migrations à la surface, comme barrière agissant des deux côtés pour des gaz, des additifs et des liquides, comme couche anti-dégradation et/ou comme couche anti-rayures.
